# EUROPÄISCHE PATENTSCHRIFT

(11) **EP 1 754 801 B1**
(45) Veröffentlichungstag und Bekanntmachung des Hinweises auf die Patenterteilung: **14.05.2014**
(21) Anmeldenummer: 06015645.2
(22) Anmeldetag: 27.07.2006
(51) Int. Cl.: C23C 28/00, C23C 10/16, C23C 10/58, F01D 5/28

(54) **Bauteil mit einer Beschichtung**
Coated component
Composant revetu

(30) Priorität: 02.08.2005 DE 102005036162
(43) Veröffentlichungstag der Anmeldung: 21.02.2007
(73) Patentinhaber: MTU Aero Engines AG, 80995 München (DE)
(72) Erfinder: Pillhöfer, Horst, 85244 Röhrmoos (DE); Dautl, Thomas, 85285 Weichs (DE); Albrecht, Anton, 93444 Bad Kötzting (DE); Cosack, Thomas, 86949 Windach (DE)

(56) Entgegenhaltungen:
- EP-A- 0 784 104
- EP-A- 1 123 987
- EP-A- 1 273 681
- EP-A- 1 528 116
- WO-A-01/98561
- WO-A-96/13622
- WO-A-2005/052211
- DE-A1- 10 336 989

## Beschreibung

Die Erfindung betrifft ein Bauteil mit einer zumindest einen Platin-Aluminium-Substratbereich umfassenden, korrosionsbeständigen und/oder oxidationsbeständigen Beschichtung nach dem Oberbegriff des Anspruchs 1. Des weiteren betrifft die Erfindung eine korrosionsbestandige und/oder oxidationsbeständige Beschichtung nach dem Oberbegriff des Anspruchs 11.

Beim Betrieb von Bauteilen, insbesondere von Gasturbinenbauteilen, bei hohen Temperaturen sind deren freie oberflächen stark korrodierenden und/oder oxidierenden Bedingungen ausgesetzt. Beim Einsatz in Gasturbinen können derartige Bauteile zum Beispiel aus einer Superlegierung auf Nickelbasis bestehen. Zum Schutz vor Korrosion und/oder Oxidation werden solche Bauteile mit Beschichtungen versehen. Zur Bereitstellung einer korrosionsbeständigen und/oder oxidationsbeständigen Beschichtung auf einem Bauteil ist es bereits Stand der Technik, auf eine Substratoberfläche des Bauteils Aluminium und gegebenenfalls Platin abzuschneiden, um so eine Beschichtung in Form eines Aluminium-Substratbereichs oder eines PlatinAluminium-Substratbereichs bereitzustellen. Platin-AluminiumBeschichtungen verfügen gegenüber reinen Aluminium-Beschichtungen über den Vorteil einer erhöhten Oxidationsbeständigkeit sowie Heißgaskorrosionsbeständigkeit, allerdings sind derartige Platin-AluminiumBeschichtungen spröde und verfügen daher über eine beschränkte thermisch-mechanische Festigkeit.

Die EP 0 784 104 81 offenbart ein Bauteil aus einer Nickelbasislegierung mit einem Platin-Aluminium-Substratbereich, wobei zur Bereitstellung des Platin-Aluminium-Substratbereichs zuerst Platin auf eine Substratoberfläche des Bauteils abgeschieden und anschließend in die Substratoberfläche eindiffundiert wird. Darauffolgend wird das mit Platin beschichtete Bauteil alitiert, um so einen Platin-Aluminium-Substratbereich bereitzustellen, der einen integrierten Aluminiumgehalt von 18 Gew.-% bis 24 Gew.-%, einen integrierten Plaringehalt von 18 Gew.-% bis 45 Ges.-% sowie im Rest Komponenten der Substratzusammensetzung aufweist.

Der in der EP 0 784 104 B1 offenbarte Platin-Alummium-Substratbereich bzw. das dort offenbarte Bauteil mit einer derartigen Beschichtung verfugt über eine relativ niedrige Duktilität, wodurch sich eine begrenzte thermisch-mechanische Festigkeit (TMF), insbesondere eine begrenzte HCF-Festigkeit und LCF-Festigkelt, ergibt. Bedingt durch die begrenzte thermisch-mechanische Festigkeit des dort offenbarten Platin-Aluminium-Substratbereichs können sich in demselben Risse ausbilden, welche die Haltbarkeit der Beschichtung begrenzen.

Weiterhin ist es aus der EP 0 784 104 81 bekannt, auf den Platin-Aluminium-Substratbereich eine keramische Schicht aufzubringen. Jedoch ist die Haltbarkeit der keramischen Schicht auf den Platin-Aluminium-Substratbereich gemäß EP 0 784 104 B1 beschränkt.

Ein weiteres Bauteil mit einem Platin-Aluminium-Substratbereich ist aus der US 6,589,668 31 bekannt, wobei der dort offenbarte Platin-Aluminium-Substratbereich eine innere Aluminium-Diffusionszone und eine äußere Platin-Aluminium-Zone mit einer Einphasenstruktur aufweist. Auch die aus diesem Stand der Technik bekannte Beschichtung verfugt über eine beschränkte thermisch-mechanische Festigkeit und damit Haltbarkeit.

Weiterhin sei als Stand der Technik auf die US 5,514,482 verwiesen, in der ein Bauteil gezeigt ist, auf dessen Substratoberflache ein Aluminium-Substratbereich aus Aluminiumoxid aufgebracht ist, wobei auf diesem Aluminium-Substratbereich unter Zwischenanordnung eines dünnen Aluminiumfilms eine keramische Schicht aufgebracht ist. Auch diese Beschichtung eines Bauteils verfugt über eine begrenzte thermisch-mechanische Festigkeit und damit Haltbarkeit.

Hiervon ausgehend liegt der vorliegenden Erfindung die Aufgabe zu Grunde, ein neuartiges Bauteil mit einer korrosionsbeständigen und/oder oxidationsbeständigen Beschichtung und eine neuartige korrosionsbestandige und/oder oxidationsbeständige Beschichtung zu schaffen im Sinne einer besseren Haltbarkeit der Beschichtung und somit des Bauteils.

Dieses Problem wird durch ein Bauteil mit einer korrosionsbeständigen und/oder oxidationsbeständigen Beschichtung im Sinne von Anspruch 1 gelöst. Erfindungsgemaß weist der Platin-Aluminium-Substratbereich in einer äußeren Zone eine Zweiphasenstruktur bzw. Duplexstruktur mit feindispersen Platin-Aluminium-Ausseheidungen in ein Nickelbasis-Mischkristall und in einer inneren Zone, die zwischen der Substratoberfläche des Bauteils und der äußeren Zone angeordnet ist, eine Einphasenstruktur aus einem Nickelbasis-Mischkristall auf.

Im Sinne der hier vorliegenden Erfindung umfasst der Platin-Aluminium-Substratbereich der korrosionsbeständigen und/oder oxidationsbeständigen Beschichtung des Bauteils zumindest zwei Zonen, nämlich eine äußere Zone mit einer Zweiphasenstruktur bzw. Duplexstruktur mit feindispersen Pla-tin-Aluminium-Ausscheidgngen in ein Nickelbasis-Mischkristall und eine innere, der Substratoberfläche zugewandte Zone mit einer Einphasenstruktur aus einem Nickelbasis-Mischkristall. Der erfindungsgemäße Platin-Aluminiu-substratbereich verfügt über eine gute thermisch-mechanische Festigkeit und stellt damit einen effektiven sowie haltbaren Oxidationsschutz sowie Korrosionsschutz selbst bei hohen Temperaturen sowie mechanischen Belastungen bereit. Des Weiteren eignet sich der Platin-Aluminium-Substratbereich der korrosionsbeständigen und/oder oxidationbestäridigen Beschichtung zur effektiven Anbindung einer keramischen Wärmeschutzsehicht auf dem Platin-Aluminium-Substratbereich.

Vorzugsweise weist die äußere Zone des platin-Aluminlum-Substratbereichs mit der Zweiphasenstruktur bzw. Duplexstruktur feindisperse, globulitische PtAl₂-Ausscheidungen mit einer Größe zwischen 0,1 µm und 3, µm in einem Mischkristall aus ß-NiAl auf, wobei der Anteil der zweiphasenstruktur bzw. Duplexstruktur zwischen 2,0 Vol.-% und 40,0 Vol.-% betragt, und wobei der A1-Anteil im Mischkristall größer als 20,0 Gew.-% ist. In der inneren Zone des Platin-Aluminium-Substratbereichs beträgt der Al-Anteil im Nickelbasis-Mischkristall maximal 15,0 Gew.-% und der Pt-Anteil im Nickelbasis-Mischkristall maximal 8,0 Gew.-%.

Nach einer vorteilhaften Weiterbildung der Erfindung ist auf den Platin-Aluminium-Substratbereich eine keramische Schicht aufgebracht, wobei zweischen dem Platin-Aluminium-Substratbereich und der keramischen Schicht eine Aluminiumoxid-Zwischenschicht ausgebildet ist, Vorzugsweise ist die keramische Schicht als Zirkonoxid-Schicht ausgebildet, wobei die Al₂O₃-Zwischenschicht einen Anteil von minimal 90,0 Vol.-% an Alpha-Al₂O₃ mit einer rhombohedralen Kristallgitterstruktur und einem Anteil von maximal 10,0 Vol.-% an Gamma-Al₂O₃ mit einer kubischen Kristallgitterstruktur aufweist, und wobei die Zirkonoxid-Schicht einen Anteil von maximal 8,0 Gew.-% Yttriumoxid umfasst.

Die erfindungsgemäße korrosionsbeständige und/oder oxidationsbeständige Beschichtung ist in Anspruch 11 definiert.

Bevorzugte Weiterbildungen der Erfindung ergeben sich aus den Unteransprüchen und der nachfolgenden Beschreibung. Ausführungsbeispiele der Erfindung werden, ohne hierauf beschränkt zu sein, an Hand der Zeichnung näher erläutert. Dabei zeigt:
- Fig. 1: eine stark schematisierte Darstellung durch ein erfindungsgemäßes Bauteil mit einer einen Platin-Aluminium-Substratbereich umfassenden, korrosionsbeständigen und/oder oxidationsbeständigen Beschichtung nach einem ersten Ausführungsbeispiel der Erfindung;
- Fig. 2: eine stark schematisierte Darstellung durch ein erfindungsgemäßes Bauteil mit einer einen Platin-Aluminium-Substratbereich, eine keramische Schicht und eine Zwischenschicht umfassenden, korrosionsbeständigen und/oder oxidationsbeständigen Beschichtung nach einem zweiten Ausführungsbeispiel der Erfindung; und
- Fig. 3: ein Diagramm zur Verdeutlichung der Eigenschaften der erfindungsgemäßen, korrosionsbeständigen und/oder oxidationsbeständigen Beschichtung.

Nachfolgend wird die Erfindung unter Bezugnahme auf Fig. 1 bis 3 in größerem Detail beschrieben.

Fig. 1 zeigt einen schematisierten Querschnitt durch ein erfindungsgemäßes Bauteil 10, auf dessen Substratoberfläche 11 eine korrosionsbeständige und oxidationsbeständige Beschichtung in Form eines Platin-Aluminium-Substratbereichs 12 aufgebracht ist. Das Bauteil 10 verfügt über eine Substratzusammensetzung auf Nickelbasis, vorzugsweise über eine gerichtet erstarrte oder einkristalline Substratzusammensetzung mit einem Nickel-Anteil zwischen 18,0 Gew.-% und 48,0 Gew.-% mit einem Aluminium-Anteil zwischen 1,0 Gew.-% und 8,0 Gew.-%. Der Platin-Aluminium-Substratbereich 12 ist derart auf die Substratoberfläche 11 des Bauteils 10 aufgebracht, dass derselbe zwei Zonen bildet, nämlich eine äußere Zone 13 und eine zwischen der äußeren Zone 13 und der Substratoberfläche 11 des Bauteils 10 angeordnete innere Zone 14. Im Sinne der Erfindung weist die äußere Zone 13 eine Zweiphasenstruktur bzw. Duplexstruktur mit feindispersen Platin-Aluminium-Ausscheidungen in ein Nickelbasis-Mischkristall auf. Die innere Zone 14 hingegen ist eine Diffusionszone und verfügt über eine Einphasenstruktur aus einem Nickelbasis-Mischkristall.

Die äußere Zone 13 mit der Zweiphasenstruktur bzw. Duplexstruktur weist feindispere, globulitische PtAl₂-Ausscheidungen mit einer Größe zwischen 0,1 µm und 3,0 µm in ein Mischkristall aus β-NiAl auf, wobei der Anteil der Zweiphasenstruktur bzw. Duplexstruktur zwischen 2,0 Vol.-% und 40,0 Vol.-% beträgt, und wobei der Aluminium-Anteil im Mischkristall größer als 20,0 Gew.-% ist. In der inneren Zone 14 beträgt der Aluminium-Anteil im Nickelbasis-Mischkristall max. 15,0 Gew.-% und der Platin-Anteil im Nickelbasis-Mischkristall max. 8,0 Gew.-%. Sowohl in der äußeren Zone 13 als auch in der inneren Diffusionszone 14 des Platin-Aluminium-Substratbereichs kann Yttrium und/oder Hafnium vorliegen, wobei in beiden Zonen 13 und 14 der Yttrium-Anteil max. 1,5 Gew.-% und/oder der Hafnium-Anteil ebenfalls max. 1,5 Gew.-% beträgt.

Vorzugsweise beträgt in der äußeren Zone 13 des Platin-Aluminium-Substratbereichs 12 die Größe der PtAl₂-Ausscheidungen zwischen 0,1 µm und 1,0 µm, der Anteil der Zweiphasenstruktur bzw. Duplexstruktur beträgt zwischen 2,0 Vol.-% und 20,0 Vol.-%, und der Anteil an Aluminium im Mischkristall ist größer als 25 Gew.-%. In der inneren Diffusionszone 14 beträgt der Aluminium-Anteil vorzugsweise max. 10,0 Gew.-% und der Platin-Anteil max. 1,0 Gew.-%, wobei in einer besonders bevorzugten Ausführungsform der Platin-Anteil in der inneren Diffusionszone 14 des Platin-Aluminium-Substratbereichs 12 max. 0,1 Gew.-% beträgt.

Zur Herstellung des in Fig. 1 dargestellten Bauteils 10 mit dem Platin-Aluminium-Substratbereich 12 wird in einem konkreten Ausführungsbeispiel so vorgegangen, dass in einem ersten Schritt ein Bauteil 10 mit einer Substratzusammensetzung bereitgestellt wird, die als Nickelbasislegierung ausgebildet ist.

Bei dem Bauteil 10 kann es sich z. B. um eine Laufschaufel einer Gasturbine aus einer einkristallinen Nickelbasislegierung des Typs SC 2000 handeln, die über 5,0 Gew.-% Kobalt, 10,0 Gew.-% Chrom, 5,0 Gew.-% Aluminium, 1,5 Gew.-% Titan, 12,0 Gew.-% Tantal, 4,0 Gew.-% Wolfram sowie im Rest Nickel umfasst.

Darauffolgend wird in einem zweiten Schritt das bereitgestellte Bauteil 10 im Bereich der Subastratoberfläche 11 gereinigt, vorzugsweise durch abrasives Strahlen mit einem Aluminiumoxid-Strahlmittel, welches eine Partikelgröße zwischen 5 µm und 150 µm, vorzugsweise zwischen 45 µm und 75 µm, aufweist. Das abrasive Strahlen erfolgt dabei vorzugsweise in einer Multidüsen-Strahlanlage bei einem Druck zwischen 2 bar und 5 bar, vorzugsweise bei einem Druck von 3 bar, wobei ein sogenannter Überdeckungsgrad beim abrasiven Strahlen zwischen 400 % und 1.000 % liegt, vorzugsweise 800 % beträgt. Hierbei wird an der Substratoberfläche 11 eine Schichtdicke zwischen 5 µm und 10 µm abrasiv abgetragen.

Im Anschluss an dass abrasive Strahlen bzw. Reinigen der Substratoberfläche 11 des Bauteils 10 erfolgt dann ein Abscheiden von Platin auf die gereinigte Substratoberfläche 11 des Bauteils 10, wobei sich hierbei eine Platin-Schichtdicke zwischen 1 µm und 10 µm, vorzugsweise zwischen 2 µm und 4 µm, ausbildet.

Im Anschluss an das Abscheiden des Platins auf die Substratoberfläche 11 des Bauteils 10 erfolgt dann ein Eindiffundieren des Platins in die Substratoberfläche, wobei das Eindiffundieren vorzugsweise als Diffusionsglühen bei einer Temperatur zwischen 960 °C und 1.160 °C, vorzugsweise bei einer Temperatur zwischen 1.000 °C und 1.100 °C, durchgeführt wird. Die Haltedauer des Diffusionsglühens zum Eindiffundieren des Platins in die Substratoberfläche 11 ist dabei relativ kurz und liegt zwischen 5 min und 60 min, vorzugsweise zwischen 5 min und 15 min.

Auf die so mit Platin beschichtete Substratoberfläche 11 wird anschließend in einem weiteren Schritt des erfindungsgemäßen Verfahrens Aluminium abgeschieden. Das Abscheiden des Aluminiums erfolgt auf thermochemischem Weg in einem Hochaktivitäts-Gasphasenverfahren in einer Atmosphäre aus Aluminium-Monohalogeniden, wobei der Anteil an Aluminium-Monohalogeniden in der Atmosphäre mindestens 15 Vol.-% betrifft, wobei der Druck beim Abscheiden 10 mbar bis 800 mbar über Normaldruck bzw. Umgebungsdruck liegt, und wobei die Temperatur zwischen 950 °C und 1.140 °C liegt.

Im Anschluss an das Abscheiden des Aluminiums erfolgt ein Eindiffundieren des Aluminiums bei einer Aktivität desselben von mindestens 50 Atom-% bezogen auf reines Nickel, wobei das Eindiffundieren bei einer Temperatur erfolgt, die mindestens 10° C unterhalb der Glühtemperatur des Platins liegt, und wobei die Haltedauer für das Eindiffundieren des Aluminiums zwischen 180 min und 360 min, vorzugsweise zwischen 210 min und 330 min, beträgt. Dabei bildet sich der Platin-Aluminium-Substratbereich 12 mit einer Dicke von in etwa 60 µm aus.

Mit dem obigen Verfahren kann der in Fig. 1 dargestellte Platin-Aluminium-Substratbereich 12 mit den Zonen 13 und 14 bereitgestellt werden, wobei der Platin-Aluminium-Substratbereich 12 über eine hohe Oxidationsbeständigkeit und Korrosionsbeständigkeit selbst bei hohen Temperaturen sowie über eine hervorragende thermisch-mechanische Festigkeit, insbesondere über eine hervorragende HCF-Festigkeit sowie LCF-Festigkeit, verfügt. Die mit dem erfindungsgemäßen Verfahren hergestellte, erfindungsgemäße Beschichtung aus dem in Fig. 1 dargestellten Platin-Aluminium-Substratbereich 12 verfügt demnach über eine gute Haltbarkeit auf dem Bauteil 10.

Fig. 2 zeigt ein zweites Ausführungsbeispiel eines erfindungsgemäßen Bauteils mit einer korrosionsbeständigen und/oder oxidationsbeständigen Beschichtung, wobei im Ausführungsbeispiel der Fig. 2 das Bauteil 10 neben dem Platin-Aluminium-Substratbereich 12, der wiederum auf die Substratoberfläche 11 des Bauteils 10 aufgebracht ist und über die beiden Zonen 13 und 14 verfügt, eine keramische Schicht 15 umfasst, wobei zwischen der keramischen Schicht 15 und der äußeren Lage 13 des Platin-Aluminium-Substratbereichs 12 eine Aluminiumoxid-Zwischenschicht 16 ausgebildet ist. Zur Vermeidung unnötiger Wiederholungen wird bei der Beschreibung des Bauteils gemäß Fig. 2 nachfolgend nur auf die zusätzlichen Schichten 15 und 16 eingegangen, hinsichtlich des Platin-Aluminium-Substratbereichs 12 mit den Zonen 13 und 14 wird auf die Ausführungen zum Ausführungsbeispiel der Fig. 1 verwiesen.

Die Aluminiumoxid-Zwischenschicht 16, die sich an die äußere Zone 13 des Platin-Aluminium-Substratbereichs 12 anschließt, ist als Al₂O₃-Zwischenschicht ausgeführt, und verfügt über einen Anteil von minimal 90,0 Vol.-% an Alpha-Al₂O₃ mit einer rhombohedralen Kristallgitterstruktur und einen Anteil von max. 10,0 Vol.-% an Gamma-Al₂O₃ mit einer kubischen Kristallgitterstruktur, wobei die Kristallgitterstrukturen ähnliche Gittergrößen aufweisen. Die Abweichung der Gittergrößen der Kristallgitterstrukturen liegt bei maximal in etwa 2 %.

Auf diese Aluminiumoxid-Zwischenschicht 16 ist die keramische Schicht 15 aufgebracht, die als Zirkonoxid-Schicht mit einem Anteil von max. 8,0 Gew.-% Yttriumoxid ausgebildet ist. Die keramische Schicht 15 verfügt über eine kolumnare Struktur und besitzt ein kubisch-tetragonales Kristallgitter, wobei die keramische Schicht 15 sehr gut auf der Aluminiumoxid-Zwischenschicht 16 haftet.

Die Aluminiumoxid-Zwischenschicht 16 verfügt dabei über eine Dicke zwischen 0,02 µm und 0,8 µm, die keramische Schicht 15 verfügt über eine Dicke zwischen 100 µm und 200 µm. Innerhalb der keramischen Schicht 15, die eine laminar stengelige Struktur verfügt, beträgt das Verhältnis von Höhe zu Breite der Stengel minimal 10, wobei die Länge der Stengel zwischen 0,05 µm und 0,5 µm beträgt.

Das in Fig. 2 dargestellte, erfindungsgemäße Bauteil mit der erfindungsgemäßen, korrosionsbeständigen sowie oxidationsbeständigen Beschichtung wird nach einem konkreten Ausführungsbeispiel dadurch hergestellt, dass in einem ersten Schritt als Bauteil z. B. eine Laufschaufel einer Gasturbine aus einem gerichtet erstarrten Nickelbasislegierungswerkstoff bereitgestellt wird, z. B. aus der Nickelbasislegierung Rene 142 mit 12,0 Gew.-% Kobalt, 6,8 Gew.-% Chrom, 6,1 Gew.-% Aluminium, 6,3 Gew.-% Tantal, 1,5 Gew.-% Molybdän, 5,0 Gew.-% Wolfram, 1,5 Gew.-% Hafnium, 2,8 Gew.-% Rhenium sowie im Rest Nickel.

Nach Bereitstellen eines solchen Bauteils 10 wird die Substratoberfläche 11 desselben gereinigt, vorzugsweise durch abrasives Strahlen mit Korund in einer Partikelgröße zwischen 20 µm und 100 µm bei einem Druck von 2,5 bar und einem Überdeckungsgrad in einer Multidüsen-Strahlanlage von vorzugsweise 800 % ± 200 %. Hierbei wird an der Substratoberfläche 11 eine Schichtdicke zwischen 3 µm und 10 µm abrasiv abgetragen.

Im Anschluss an das Reinigen der Substratoberfläche 11 erfolgt dann ein Abscheiden von Platin mit einer Schichtdicke von vorzugsweise 2 µm bis 4 µm auf die Substratoberfläche 11, wobei anschließend an das Abscheiden von Platin ein eindiffundierendes Platin bei einer Temperatur von in etwa 1.080 °C und eine Haltezeit von in etwa 15 min. erfolgt.

Nach der so erfolgten Platinbeschichtung der Substratoberfläche erfolgt dann ebenso wie im Ausführungsbeispiel der Fig. 1 ein Abscheiden von Aluminium mit einem Hochaktivitäts-Gasphasenverfahren bei einer Atmosphäre aus Aluminium-Monohalogenid, wobei der Anteil an Aluminium-Monohalogenid in der Atmosphäre mind. 15 Vol.-% beträgt. Darauffolgend erfolgt das Eindiffundieren von Aluminium bei einer Aktivität des Aluminiums von minimal 50 Atom-%, wiederum bezogen auf reines Nickel, vorzugsweise bei einer Temperatur von 1.040 °C und einer Haltezeit von 330 min. Hierbei bildet sich dann ein Platin-Aluminium-Substratbereich 12 mit einer Dicke von ca. 60 µm aus, wobei in der äußeren Zone 13 des Platin-Aluminium-Substratbereichs 12 der Anteil der Zweiphasenstruktur bzw. Duplexstruktur in etwa 15 Vol.-% beträgt und die feindispersen, globulitischen PtAl₂-Ausscheidungen eine Größe von in etwa 0,3 µm aufweisen.

Zum Ausbilden der Aluminiumoxid-Zwischenschicht 16 wird nach dem Bereitstellen des Platin-Aluminium-Substratbereichs 12 der Platin-Aluminium-Substratbereich 12 durch abrasives Strahlen gereinigt, wobei beim mechanischen abrasiven Strahlen von der äußeren Zone 13 des Platin-Aluminium-Substratbereichs 12 eine Schichtdicke von in etwa 2 µm abgetragen wird. Die abgetragene Schichtdicke kann dabei zwischen 0,5 µm und 8 µm liegen, vorzugsweise zwischen 1 µm und 3µm. Das mechanische abrasive Strahlen erfolgt vorzugsweise mit Aluminiumoxid-Partikeln, die eine Partikelgröße zwischen 10 µm und 150 µm, vorzugsweise zwischen 10 µm und 50 µm, aufweisen. Der Strahldruck liegt dabei unter 3 bar, vorzugsweise bei 2,5 bar, wobei beim abrasiven Strahlen mit einem Überdeckungsgrad zwischen 300 % und 1.500 %, vorzugsweise mit einem Überdeckungsgrad zwischen 300 % und 500 %, gearbeitet wird.

Im Anschluss hieran erfolgt dann zur Ausbildung der Aluminiumoxid-Zwischenschicht 16 eine thermo-oxidative Behandlung des mit dem Platin-Aluminium-Substratbereich 12 beschichteten sowie gereinigten Bauteils, nämlich dadurch, dass unter Hochvakuum bei einem Druck von in etwa 10⁻⁴ mbar ein Aufheizen auf eine Temperatur von in etwa 900 °C erfolgt, wobei anschließend unter Niedervakuum bzw. Teilvakuum bei einem Druck von max. 5 x 10⁻² mbar eine Temperatur zwischen 900 °C und 1.100 °C für eine Zeit von in etwa 10 min gehalten wird. Bei diesem Halten im Niedervakuum bzw. Teilvakuum von vorzugsweise 10⁻³ mbar herrscht eine Atmosphäre aus Sauerstoff sowie Argon oder Helium, wobei der Sauerstoffanteil zwischen 25 Vol.-% und 60 Vol.-% und demnach der Argonanteil oder Heliumanteil zwischen 75 Vol.-% und 40 Vol.-% beträgt. Auf diese Art und Weise kann die Aluminiumoxid-Zwischenschicht 16 bereitgestellt werden, die vorzugsweise aus reinem Alpha-Al₂O₃ besteht.

Im Anschluss an das Ausbilden der Aluminiumoxid-Zwischenschicht 16 erfolgt das Aufbringen der keramischen Schicht 15 auf die Aluminiumoxid-Zwischenschicht 16, nämlich dadurch, dass Zirkonoxid Zr₂O₃ mit einem Anteil von max. 8,0 Gew.-% Yttriumoxid (Y₂O₃) abgeschieden wird. Das Abscheiden der keramischen Schicht 15 erfolgt dabei unter thermisch oxidierenden Bedingungen, wobei eine Temperatur zwischen 900 °C und 1.100 °C für eine vorbestimmte Zeitdauer von in etwa 15 min bei einem Niedervakuum bzw. Teilvakuum gehalten wird. Dabei herrscht wiederum eine Atmosphäre aus Sauerstoff sowie Argon und Helium, wobei der Sauerstoffanteil zwischen 25 Vol.-% und 60 Vol.-% beträgt.

Das Aufdampfen der keramischen Schicht erfolgt bei oszillierenden und/oder taumelnden Bewegung des Bauteils 11 in einem Dampfkegel des keramischen Werkstoffs. Die Abscheidung der keramischen Schicht 15 kann auch als Sol-Gel-Verfahren oder CVD-Verfahren oder PVD-Verfahren durchgeführt werden.

Fig. 3 zeigt die gute Haltbarkeit des Platin-Aluminium-Substratbereichs 12 und damit der gesamten korrosionsbeständigen und/oder oxidationsbeständigen Beschichtung auf dem Bauteil 10 am Beispiel eines Diagramms, wobei auf der horizontal verlaufenden Achse 17 die Versuchszeit bzw. Prozesszeit und auf der vertikal verlaufenden Achse 18 eine Gewichtsänderung eines erfindungsgemäß beschichteten Bauteils aufgetragen ist. Die in Fig. 3 mit durchgezogener Linienführung dargestellte Kurve 19 entspricht dabei einem erfindungsgemäß beschichteten Bauteil, die in gestrichelter Linienführung gezeigte Kurve 20 entspricht einem nach dem Stand der Technik beschichteten Bauteil. So kann Fig. 3 entnommen werden, dass zu Beginn der Prüfzeit das Gewicht des erfindungsgemäß beschichteten Bauteils relativ langsam sowie relativ gering zunimmt, woraus geschlossen wird, dass beim erfindungsgemäß beschichteten Bauteil eine Oxidation relativ langsam beginnt. Des Weiteren setzt eine Gewichtsabnahme gegenüber dem Stand der Technik relativ spät ein, was Aufschluss darüber liefert, dass die Beschichtung gegenüber dem Stand der Technik lange auf dem Bauteil verbleibt, somit ein Abplatzen der Beschichtung erst relativ spät einsetzt. Daraus folgt, dass ein erfindungsgemäß beschichtetes Bauteil gegenüber dem Stand der Technik einerseits verbesserte Oxidations- sowie Korrosionseigenschaften aufweist und andererseits über eine verbesserte Haltbarkeit verfügt.

## Patentansprüche

1. Bauteil mit einer zumindest einen Platin-Aluminium-Substratbereich umfassenden, korrosionsbeständigen und/oder oxidationsbeständigen Beschichtung, wobei das Bauteil eine Substratoberfläche und eine Substratzusammensetzung auf Nickelbasis aufweist, mit einem im Bereich der Substratoberfläche des Bauteils durch Abscheiden von Platin (Pt) und Aluminium (A1) auf der Substratoberfläche ausgebildeten Platin-Aluminium-Substratbereich,
**dadurch gekennzeichnet,,**
**dass** der Platin-Aluminium-Substratbereich (12) in einer äußeren Zone (13) eine.Zweiphasenstruktur bzw. Duplexstruktur mit feindispersen Platin-Aluminium-Ausscheidungen in einem Nickelbasis-Mischkristall aufweist, und dass der Platin-Aluminium-Substratbereich (12) in einer inneren Zone (14), die zwischen der Substratoberfläche (11) des Bauteils und der äußeren Zone (13) angeordnet ist, eine Einphasenstruktur aus einem Nickelbasis-Mischkristall aufweist.

2. Bauteil nach Anspruch 1,
**dadurch gekennzeichnet,**
**dass** die äußere Zone (13) mit der Zweiphasenstruktur bzw. mit der Duplexstruktur feindisperse, globulitische PtAl₂-Ausscheidungen mit einer Größe zwischen 0,1 µm und 3,0 µm in einem Mischkristall aus ß-NiAl aufweist, wobei der Anteil der Zweiphasenstruktur bzw, der Duplexstruktur zwischen 2,0 Vol.-% und 40,0 Vol.-% betragt, und wobei der Al-Anteil im Mischkristall großer als 20,0 Gew.-% ist.

3. Bauteil nach Anspruch 2,
**dadurch gekennzeichnet**,'
dass die äußere Zone (13) mit der Zweiphasenstruktur bzw. mit der Duplexstruktur feindisperse, globulitische PtAl₂-Ausscheidungen mit einer Größe zwischen 0,1 µm und 1,0 µm in einem Mischkristall aus β-NiAl aufweist, wobei der Anteil der Zweiphasenstruktur bzw. der Duplexstruktur zwischen 2,0 Vol.-% und 20,0 Vol.-% beträgt, und wobei der Al-Anteil im Mischkristall größer als 25,0 Ges.-% ist

4. Bauteil nach Anspruch 1 oder 2,
**dadurch gekennzeichnet,**
**dass** in der inneren Zone (14), die eine Diffusionszone ist, der Al-Anteil im Nickelbasis-Mischkristall maximal 15,0 Gew.-% und der Pt-Anteill im Nickelbasis-Mischkristall maximal 8,0 Gew.-% beträgt.

5. Bauteil nach Anspruch 4,
**dadurch gekennzeichnet,**
**dass** in der inneren Zone (14) ), die eine Diffusionszone ist, der Al-Anteil im Nickelbasis-Mischkristall maximal 10,0 Gew.-% beträgt.

6. Bauteil nach einem oder mehreren der Ansprüche 1 bis 5,
**dadurch gekennzeichnet,**
**dass** der Platin-Aluminium-Substratbereich in der äußeren Zone (13) und/oder in der inneren Zone (14) einen Yttrium-Anteil von maximal 1,5 Gew.-% und/oder einen Hafnium-Anteil von maximal 1,5 Gew.-% aufweist.

7. Bauteil nach einem oder mehreren der Anspruche 1 bis 6,
**dadurch gekennzeichnet,**
**dass** auf den Platin-Aluminium-substratbereich (12) eine keramische Schicht (15) aufgebracht ist, wobei zwischen dem Platin-Aluminium-Substratbereich (12) und, der keramischen Schicht (15) eine dunne Aluminmumoxid-Zwischenschicht (16) ausgebildet ist.

8. Bauteil nach Anspruch 7,
**dadurch gekennzeichnet,**
**dass** die Aluminiumoxid-Zwischenschicht (16) als Al₂O₃-Zwischenschicht mit einem Anteil von minimal 90,0 Vol.-% an Alpha-Al₂O₃ mit einer rhombohedralen Kristallgitterstruktur und einem Anteil von maximal 10,0 Vol.-% an Gamma-Al₂O₃ mit einer kubischen Kristallgitterstruktur ausgebildet ist.

9. Bauteil nach Anspruch 7 oder 8,
**dadurch gekennzeichnet,**
**dass** die keramische Schicht (15) als Zirkonoxid-Schicht mit einem Anteil von maximal 8,0 Gew.-% Yttriumoxid ausgebildet ist.

10. Bauteil nach einem oder mehreren der Anspruche 1 bis 9,
**dadurch gekennzeichnet,**
**dass** das Bauteil eine gerichtete erstarrte oder eine einkristalline Substratzusammensetzung auf Nickelbasis mit einem Nickel-Anteil zwischen 18,0 Gew.-% und 48,0 Gew.-% und einem Aluminium-Anteil zwischen 1,0 Gew.-% und 8,0 Gew.-% aufweist.

11. Korrosionsbeständige und/oder oxidationsbeständige Beschichtung für ein Bauteil, insbesondere für ein Gasturbinenbauteil, wobei die Beschichtung zumindest einen Platin-Aluminium-Substratbereich umfasst,
**gekennzeichnet durch**
Merkmale nach einem oder mehreren der Ansprüche 1 bis 9.

## Claims

1. Component having a corrosion-resistant and/or oxidation-resistant coating comprising at least one platinum-aluminium substrate region, wherein the component has a substrate surface and a substrate composition based on nickel, having a platinum-aluminium substrate region formed in the region of the substrate surface of the component by depositing platinum (Pt) and aluminium (Al) on the substrate surface,
**characterised in that**,
the platinum-aluminium substrate region (12) has a dual-phase structure or duplex structure having finely dispersed platinum-aluminium deposits in a nickel-based solid solution in an outer zone (13), and that the platinum-aluminium substrate region (12) has a single-phase structure made from a nickel-based solid solution in an inner zone (14) which is arranged between the substrate surface (11) of the component and the outer zone (13).

2. Component according to claim 1,
**characterised in that**,
the outer zone (13) having the dual-phase structure or having the duplex structure has finely dispersed, globulitic PtAl₂ deposits with a size of between 0.1 µm and 3.0 µm in a solid solution made from β-NiAl, wherein the proportion of the dual-phase structure or of the duplex structure amounts to between 2.0 % by volume and 40.0% by volume, and wherein the Al proportion in the solid solution is larger than 20.0% by weight.

3. Component according to claim 2,
**characterised in that**,
the outer zone (13) having the dual-phase structure or having the duplex structure has finely dispersed, globulitic PtAl₂ deposits with a size of between 0.1 µm and 1.0 µm in a solid solution made from β-NiAl, wherein the proportion of the dual-phase structure or of the duplex structure amounts to between 2.0% by volume and 20.0 % by volume and wherein the Al proportion in the solid solution is larger than 25.0% by weight.

4. Component according to claim 1 or 2,
**characterised in that**,
in the inner zone (14), which is a diffusion zone, the Al proportion in the nickel-based solid solution amounts to a maximum of 15.0 % by weight and the Pt proportion in the nickel-based solid solution amounts to a maximum of 8.0 % by weight.

5. Component according to claim 4,
**characterised in that**,
in the inner zone (14), which is a diffusion zone, the Al proportion in the nickel-based solid solution amounts to a maximum of 10.0 % by weight.

6. Component according to one or more of claims 1 to 5,
**characterised in that**,
the platinum-aluminium substrate region in the outer zone (13) and/or in the inner zone (14) has an yttrium proportion of a maximum of 1.5 % by weight and/or a hafnium proportion of a maximum of 1.5 by weight.

7. Component according to one or more of claims 1 to 6,
**characterised in that**,
a ceramic layer (15) is applied to the platinum-aluminium substrate region (12), wherein a thin aluminium oxide intermediate layer (16) is formed between the platinum-aluminium substrate region (12) and the ceramic layer (15).

8. Component according to claim 7,
**characterised in that**,
the aluminium oxide intermediate layer (16)is formed as an Al₂O₃ intermediate layer having a proportion of a minimum of 90.0% by volume of Alpha-Al₂O₃ with a rhombohedral crystal lattice structure and a proportion of a maximum of 10.0% by volume of Gamma-Al₂O₃ with a cuboidal crystal lattice structure.

9. Component according to claim 7 or 8,
**characterised in that**,
the ceramic layer (15) is formed as a zirconium oxide layer having a proportion of a maximum of 8.0 % by weight of yttrium oxide.

10. Component according to one or more of claims 1 to 9,
**characterised in that**,
the component has a directed, solidified or a monocrystalline substrate composition based on n-ckel, having a nickel proportion of between 18.0 % by weight and 48.0 % by weight and an aluminium proportion of between 1.0 % by weight and 8.0% by weight.

11. Corrosion-resistant and/or oxidation resistant coating for a component, in particular for a gas turbine component, wherein the coating comprises at least one platinum-aluminium substrate region,
**characterised by**,
features according to one or more of claims 1 to 9.

## Revendications

1. Composant avec un revêtement comprenant au moins une région de substrat en platine-aluminium, résistant à la corrosion et/ou résistant à l'oxydation, dans lequel le composant présente une surface de substrat et une composition de substrat à base de nickel avec, dans la région de la surface de substrat du composant, une région de substrat en platine-aluminium réalisée par dépôt de platine (Pt) et d'aluminium (Al) sur la surface de substrat, **caractérisé en ce que** la région de substrat en platine-aluminium (12) présente, dans une zone extérieure (13), une structure à deux phases ou une structure duplex avec des précipités finement dispersés de platine-aluminium dans un cristal mixte à base de nickel, et **en ce que** la région de substrat en platine-aluminium (12) présente dans une zone intérieure (14), qui est disposée entre la surface de substrat (11) du composant et la zone extérieure (13), une structure à une phase en un cristal mixte à base de nickel.

2. Composant selon la revendication 1, **caractérisé en ce que** la zone extérieure (13) avec la structure à deux phases ou avec la structure duplex présente des précipités globulaires finement dispersés de PtAl₂ présentant une taille comprise entre 0,1 µm et 3,0 µm dans un cristal mixte en β-NiAl, dans lequel la part de la structure à deux phases ou de la structure duplex se situe entre 2,0 % en volume et 40,0 % en volume, et dans lequel la part de Al dans le cristal mixte est supérieure à 20,C % en poids.

3. Composant selon la revendication 2, **caractérisé en ce que** la zone extérieure (13) avec la structure à deux phases ou avec la structure duplex présente des précipités globulaires finement dispersés de PtAl₂ présentant une taille comprise entre 0,1 µm et 1,0 µm dans un cristal mixte à base de β-NiAl, dans lequel la part de la structure à deux phases ou de la structure duplex se situe entre 2,0 % en volume et 20,0 en volume, et dans lequel la part de Al dans le cristal mixte est supérieure à 25,0 % en poids.

4. Composant selon la revendication 1 ou 2, **caractérisé en ce que** dans la zone intérieure (14), qui est une zone de diffusion, la part de Al dans le crystal mixte à base de nickel vaut au maximum 15,0 % en poids et la part de Pt dans le cristal mixte à base de nickel vaut au maximum 8 % en poids.

5. Composant selon la revendication 4, **caractérisé en ce que** dans la zone intérieure (14), qui est une zone de diffusion, la part de Al dans le cristal mixte à base de nickel vaut au maximum 10, % en poids.

6. Composant selon une ou plusieurs des revendications 1 à 5, **caractérisé en ce que** la région de substrat en platine-aluminium présente, dans la zone extérieure (13) et/ou dans la zone intérieure (14), une part d'yttrium de 1,5 % en poids au maximum et/ou une part de hafnium de 1,5 en poids au maximum.

7. Composant selon une ou plusieurs des revendications 1 à 6, **caractérisé en ce qu'**une couche céramique (15) est déposée sur la région de substrat en platine-aluminium (12), dans lequel une mince couche intermédiaire d'oxyde d'aluminium (16) est formée entre la région de substrat en platine-aluminium (12) et la couche céramique (15).

8. Composant selon la revendication 7, **caractérisé en ce que** la couche intermédiaire d'oxyde d'aluminium (16) est formée par une couche intermédiaire de Al₂O₃ avec une part d'au moins 90,0 % en volume de a-Al₂O₃ avec une structure de réseau cristallin rhomboédrique et une part de 10,0 % en volume au maximum de γ-Al₂O₃ avec une structure de réseau cristallin cubique.

9. Composant selon la revendication 7 ou 8, **caractérisé en ce que** la couche céramique (15) est formée par une couche d'oxyde de zirconium avec une part de 8,0 % en poids au maximum d'oxyde d'yttrium.

10. Composant selon une ou plusieurs des revendications 1 à 9, **caractérisé en ce que** le composant présente une composition de substrat à solidification dirigée ou monocristalline à base de nickel avec une part de nickel comprise entre 18,0 % % en poids et 48,0 % en poids et une part d'aluminium comprise entre 1,0 % en poids et 8,0 %en poids.

11. Revêtement résistant à la corrosion et/ou résistant à l'oxydation pour un composant, en particulier un composant de turbine à gaz, dans lequel le revêtement comprend au moins une région de substrat en platine-aluminium, **caractérisé par** des caractéristiques selon une ou plusieurs des revendications 1 à 9.
